# FASCICULE DE BREVET EUROPEEN

(11) **EP 3 696 305 B1**
(45) Date de publication et mention de la délivrance du brevet: **09.03.2022**
(21) Numéro de dépôt: 20154484.8
(22) Date de dépôt: 30.01.2020
(51) Int. Cl.: D03D 1/00, D03D 15/56

(54) **TEXTILE À ÉLASTICITÉ CONTRÔLÉE POUR LA RÉALISATION D'ÉLÉMENTS DE VÊTEMENTS, DE SOUS-VÊTEMENTS, D'ORTHÈSES ET D'ÉLÉMENTS DE SIÈGES**
TEXTILGEWEBE MIT KONTOLLIERTER ELASTIZITÄT ZUR HERSTELLUNG VON BEKLEIDUNGS-, UNTERBEKLEIDUNGS-, ORTHESEN- UND SITZELEMENTEN
FABRIC WITH CONTROLLED ELASTICITY FOR THE PRODUCTION OF ELEMENTS FOR GARMENTS, UNDERGARMENTS, ORTHOSES AND ELEMENTS OF SEATS

(30) Priorité: 13.02.2019 FR 1901442
(43) Date de publication de la demande: 19.08.2020
(73) Titulaire: Bertheas & Cie, 42400 Saint-Chamond (FR); Cheynet, Jean-Pierre, 42240 Saint-Maurice-en-Gourgois (FR)
(72) Inventeur: CHEYNET, Jean-Pierre, 42240 SAINT-MAURICE-EN-GOURGOIS (FR)
(74) Mandataire: Cabinet Laurent & Charras

(56) Documents cités:
- EP-A1- 1 837 064
- US-A1- 2016 281 275
- US-B1- 6 276 177
- US-B1- 7 555 922

## Description

### DOMAINE TECHNIQUE

L'invention a trait à un textile doté de propriétés élastiques contrôlées. Elle trouve son domaine d'application notamment dans des éléments de sous-vêtements, de vêtements, tels que par exemple bretelles de soutien-gorge, ceintures élastiques de sous-vêtements ou de shorts pour activité sportive. Mais également dans le domaine de l'orthopédie, mettant plus particulièrement en œuvre une action de contention élastique, ou encore dans le domaine des sièges, tels que notamment des assises ou des dos de siège susceptibles d'être mis en œuvre dans le domaine notamment du transport de personnes.

Par la notion d'élasticité contrôlée, on entend au sens de l'invention, la faculté développée par le textile en question de pouvoir s'allonger lorsqu'il est soumis à une sollicitation, tout en opposant une force de rappel élastique, cette capacité d'élongation étant cependant limitée.

En d'autres termes, l'objectif premier recherché par la présente invention réside dans la recherche concomitante du confort de l'utilisateur et du maintien en cas de sollicitation d'intensité ou de fréquence plus élevées.

### ETAT ANTERIEUR DE LA TECHNIQUE

La notion même de tissu élastique, et de manière générale de textile élastique, est aujourd'hui très largement répandue, au demeurant largement mise en œuvre. Parmi ses principaux domaines d'application, figurent essentiellement les bretelles et ceintures de maintien de sous-vêtements ou de vêtements de sport, la confection d'orthèses (par exemple la réalisation de bandages, genouillère, coudières, ceintures lombaires, etc.), outre tous les aspects de contention élastique.

Traditionnellement, les textiles mis en œuvre sont généralement des articles tissés, ou tricotés présentant une élasticité élevée dans le sens chaîne, et dotés d'un pouvoir de retour élastique (effet de contention élevé). Les fils constitutifs de ces tissus développant des propriétés élastiques sont traditionnellement des fils de type guipés, typiquement constitués d'une âme en élastodiène ou de préférence en élastofibre, tel qu'en élasthanne, et de fils de couverture en un autre matériau (voir par exemple US 2016/281275).

Typiquement, la capacité d'allongement de ces articles textiles, notamment tissés, est comprise entre 60 et 130% dans le sens longitudinal, et lorsque de tels articles développent des propriétés élastiques dans les deux directions (sens chaîne et sens trame), la capacité d'allongement est typiquement supérieure ou égale à 30 % dans le sens trame.

De fait, et afin de tenir compte des textiles de l'état antérieur de la technique, le concepteur doit arbitrer entre l'utilisation de composants élastiques à allongement court, destinés à assurer une contention et un amortissement énergique lors de sollicitations importantes ou rapides de l'article dans lequel ils sont intégrés, et l'utilisation de composants élastiques à allongement long, qui vont conférer à l'article dans lequel ils sont intégrés confort et souplesse au repos ou lors de faibles sollicitations.

Il résulte cependant de l'utilisation de composants élastiques à allongement court une atteinte au confort de l'utilisateur en raison d'une contention trop élevée, et d'une raideur ou gêne au repos ou lors de faibles sollicitations.

Corollairement, les composants élastiques à allongement long n'assurent pas la contention et l'amortissement requis lors de sollicitations plus fortes, plus intenses et/ou plus rapides.

### DESCRIPTION SOMMAIRE DE L'INVENTION

L'objectif recherché par la présente invention est justement de pouvoir disposer d'un élément textile susceptible, tout à la fois, d'assurer le confort de l'utilisateur du sous-vêtement, du vêtement, de l'orthèse ou du siège intégrant ce textile, et corollairement, de présenter des propriétés élastiques telles qu'elles répondent au résultat recherché de contention élastique, notamment en cas de sollicitations importantes et/ou rapides.

A cet effet, l'invention vise un textile pour la réalisation d'éléments de sous-vêtements, de vêtements, d'orthèses ou d'éléments de sièges à élasticité contrôlée, intégrant au moins dans la direction principale de sollicitation des fils fortement extensibles.

Selon l'invention, lesdits fils fortement extensibles sont associés à des fils également extensibles selon une même direction, mais dont les propriétés d'allongement sont plus réduites que celles des fils fortement extensibles, et typiquement voisines de 50 % de celles des fils fortement extensibles, ces fils élastiques à allongement court constituant typiquement une butée élastique.

Concomitamment, selon l'invention, la force de rappel exercée par les fils à extensibilité réduite est comprise entre 25 et 50 % de celle exercée par les fils à allongement fortement extensible. Si cette force de rappel des fils à extensibilité réduite est inférieure à 25 % de celle exercée par les fils à allongement fortement extensible, l'effet de freinage ou de contention recherché pour le textile considéré, notamment lorsque ce dernier est soumis à des contraintes importantes ou de fréquence élevée (efforts intenses, sport, etc.) n'est pas assuré, faisant perdre tout le bénéfice recherché audit textile. Corollairement, dans le cas où ladite force de rappel est supérieure à 50 % de celle exercée par les fils à allongement fortement extensible, l'effet recherché de confort au repos, ou lorsque ledit textile est soumis à des contraintes réduites est absent.

En d'autres termes, cette double combinaison de caractéristiques permet d'associer des fils à extensibilité et force de rappel différenciées, et ainsi de procurer le résultat recherché alliant à la fois confort et contention élastique. Cette combinaison n'avait rien d'évidente, puisque l'homme du métier pouvait naturellement être enclin à considérer le facteur limitant né des caractéristiques propres des fils à faible extensibilité, pour le dissuader de les mettre en œuvre, ou au contraire de privilégier leur efficacité de contention en sacrifiant le confort.

Les notions d'extensibilité, d'élasticité ou d'allongement telles qu'utilisées dans le cadre de la présente invention revêtent les significations qui leur sont classiquement attribuées ; ainsi donc, une déformation élastique, en l'espèce linéaire, est une déformation réversible, c'est-à-dire qui disparait quand les contraintes ayant engendré ladite déformation disparaissent. S'agissant d'un élément textile à extension monodirectionnelle, cette élasticité va se traduire par une variation de la longueur, d'où la notion d'allongement.

Corollairement, la notion même d'élasticité, telle que rappelée ci-dessus, engendre celle de force de rappel, elle-même liée à la nature du matériau élastique ou à sa structure.

Selon l'invention, les fils à propriété élastique intégrés dans le textile, que ce dernier soit de nature tissée, tricotée ou tressée, sont des fils guipés, dont l'âme est avantageusement constituée d'élasthanne, de polyuréthane, de silicone ou d'élastodiène, et de couverture avantageusement constituée de polyamide, de polyester ou d'autres matériaux, et notamment d'autres fils ou fibres synthétiques.

Selon l'invention, la capacité d'allongement des fils élastiques à allongement court est voisine de 50 % de celle des fils élastiques à allongement long, et avantageusement voisine de la capacité d'allongement maximum souhaitée pour le textile en question.

Selon une première application de l'invention, plus particulièrement orientée vers la réalisation d'une bretelle pour vêtements de sport, l'allongement maximum de ladite bretelle est d'environ 90 % par rapport à sa longueur initiale, pour une force de rappel à 30 % d'allongement voisine de 400 cN/cm.

Une autre application de l'invention concerne la réalisation d'une ceinture de short ou de sous-vêtement, notamment pour l'utilisation sportive, présente alors un allongement maximum d'environ 120 à 150 % de la longueur initiale du tissu constitutif de ladite ceinture, pour une force de rappel à 30 % d'allongement comprise entre 220 et 300 cN/cm.

Selon l'invention, et afin de permettre au textile dans lequel sont intégrés les fils à élasticité différenciée, de s'allonger, l'armure de la structure mise en œuvre présente un embuvage (l'embuvage se définissant comme le rapport entre la longueur des fils utilisés et la longueur du tissu au repos), cet embuvage étant sélectionné pour être toujours supérieur à la capacité d'allongement des fils élastiques à capacité d'allongement la plus importante.

### BREVE DESCRIPTION DES FIGURES

La manière dont l'invention peut être réalisée, et les avantages qui en découlent, ressortiront mieux de l'exemple de réalisation qui suit, donné à titre indicatif et non limitatif à l'appui des figures annexées.
La figure 1 est une représentation schématique en coupe longitudinale du travail et du positionnement des différents types de fils entrant dans la constitution d'un textile conforme à l'invention.
La figure 2 est une représentation schématique en perspective de la structure du tissu.
La figure 3 est le rapport d'armure correspondant.
La figure 4 est un exemple représentatif d'une note d'enfilage au métier à tisser pour la réalisation d'une bande élastique d'une largeur de 35 mm, typiquement susceptible de constituer une bretelle de brassière ou de soutien-gorge de sport.

### DESCRIPTION DETAILLEE DE L'INVENTION

Comme déjà indiqué, l'exemple de réalisation qui suit concerne plus spécifiquement la réalisation d'une bande tissée pour la confection d'une bretelle de brassière ou de soutien-gorge de sport, c'est-à-dire pour la réalisation d'un élément d'une partie d'un vêtement susceptible d'être soumis à des contraintes mécaniques importantes, en l'espèce lors de la pratique du sport.

Cette réalisation utilise un métier à tisser conventionnel avec une densité au peigne de 10,25 dents au cm. Elle fait appel à une double trame (T), chacune constituée d'un fil polyamide texturé de titre 2/78 décitex, la réduction du tissu fini étant de 110 coups au pouce.

Si l'on se réfère aux figures 1 et 2 pour une meilleure compréhension de la structure du tissu, les fils de chaîne comportent la combinaison suivante:
- des fils fortement extensibles (A) de type fils guipés, d'un allongement maximum de 90%, insérés de façon linéaire entre la trame de dessus et la trame de dessous afin de favoriser le retour élastique, constitués d'une âme en élasthanne 310 décitex recouverte de deux couches de fils de polyamide texturé de 2/78 décitex ;
- des fils fortement extensibles (A1) de type fils guipés, d'un allongement maximum de 160%, insérés de façon linéaire entre la trame de dessus et la trame de dessous afin de favoriser le retour élastique, constitués d'une âme en élasthanne 940 décitex recouverte de deux couches de fils de polyamide texturé de 1/78 décitex ;
- des fils appelés « fils de fond » (B), chacun étant constitué d'un fil de polyamide texturé de titre 2/78 décitex travaillant selon une armure cannelée 3/1 sur les deux trames ;
- des fils appelés « fils d'envers » (C), chacun étant constitué d'un fil de polyamide texturé de titre 2/78 décitex travaillant selon une armure cannelée 3/1 sur la trame de dessous ;
- des fils appelés « fils de liage » (D), chacun étant constitué d'un fil de polyamide texturé de titre 2/78 décitex travaillant selon une armure taffetas sur les deux trames.

L'élément textile ainsi réalisé présente une capacité d'allongement maximum d'environ 90 % par rapport à la longueur initiale, et développe une force de rappel à 30 % d'allongement de l'ordre de 400 cN/cm.

Avantageusement, afin d'aboutir au résultat recherché, c'est-à-dire confort d'une part et maintien d'autre part, la proportion respective des fils à allongement long et des fils à allongement court est voisine de 50-50 ; seuls les fils élastiques sur chaque lisière sont réalisés avec des fils élastiques à allongement long pour faciliter la réalisation du bord.

Bien évidemment, les propriétés élastiques de l'élément textile dépendent de son application finale.

Ainsi donc, dans le cadre de la réalisation d'une ceinture de short ou de sous-vêtement, notamment pour une utilisation sportive, on réalise une structure textile similaire à celle précédemment décrite, mais qui cette fois présente un allongement maximum d'environ 120 à 150 % par rapport à la longueur initiale, outre une force de rappel à 30 % d'allongement comprise typiquement entre 200 est 300 cN/cm.

Afin de faire varier les propriétés élastiques des fils mis en œuvre, on joue d'une part sur le titre de l'âme des fils guipés et sur le guipage proprement dit. Cette maîtrise de l'allongement et de la force de rappel engendrée consécutivement étant parfaitement connue et à la portée de l'homme du métier.

L'exemple décrit concerne un article tissé.

L'invention s'applique également aux structures textiles obtenues par tricotage ou par tressage, les éléments fondamentaux de l'invention étant conservés.

On conçoit tout l'intérêt de la présente invention qui permet de manière simple de disposer, quelle que soit l'application envisagée, d'une structure textile permettant concomitamment d'assurer la fonction de contention élastique qui lui est principalement dévolue, à celle de confort, cette dernière s'avérant recherchée en cas de faible sollicitation ou d'absence de sollicitation. C'est donc notamment vrai dans la pratique du sport, bien que non réduit à ce seul domaine d'application.

## Revendications

1. Textile pour la réalisation d'éléments de sous-vêtements, de vêtements, d'orthèses ou d'éléments de sièges à élasticité contrôlée, intégrant au moins dans la direction principale de sollicitation des fils extensibles à propriété élastique, **caractérisé en ce que** lesdits fils extensibles (A) sont associés selon une même direction à des fils plus fortement extensibles (A1), dont les propriétés d'allongement sont plus grandes que celles des fils extensibles (A), et **en ce que** la force de rappel exercée par les fils à extensibilité réduite (A) est comprise entre 25 et 50 % de celle exercée par les fils à allongement fortement extensible (A1).

2. Textile pour la réalisation d'éléments de sous-vêtements, de vêtements, d'orthèses ou d'éléments de sièges à élasticité contrôlée selon la revendication 1, ***caractérisé* en ce que** la capacité d'allongement des fils à extensibilité réduite (A) est voisine de 50 % de celle des fils fortement extensibles (A1).

3. Textile pour la réalisation d'éléments de sous-vêtements, de vêtements, d'orthèses ou d'éléments de sièges à élasticité contrôlée selon l'une des revendications 1 et 2, ***caractérisé* en ce que** la proportion respective des fils fortement extensibles (A1) et des fils à extensibilité réduite (A) est voisine de 50-50.

4. Textile pour la réalisation d'éléments de sous-vêtements, de vêtements, d'orthèses ou d'éléments de sièges à élasticité contrôlée selon l'une des revendications 1 à 3, ***caractérisé* en ce que** les fils à propriété élastique (A, A1) intégrés dans le textile, sont des fils guipés, dont l'âme est avantageusement constituée d'élasthanne, de polyuréthane, de silicone ou d'élastodiène, et dont la couverture est avantageusement constituée de polyamide, de polyester ou d'autres fils ou fibres synthétiques.

5. Textile pour la réalisation d'éléments de sous-vêtements, de vêtements, d'orthèses ou d'éléments de sièges à élasticité contrôlée selon l'une des revendications 1 à 4, ***caractérisé* en ce que** les fils extensibles à propriété élastique (A, A1) sont intégrés dans une structure, dont l'armure présente un embuvage, l'embuvage étant sélectionné pour être toujours supérieur à la capacité d'allongement des fils élastiques (A1) à capacité d'allongement la plus importante.

6. Textile pour la réalisation d'éléments de sous-vêtements, de vêtements, d'orthèses ou d'éléments de sièges à élasticité contrôlée selon l'une des revendications 1 à 5, ***caractérisé* en ce que** ledit textile est un tissé, un tricot ou une tresse.

7. Bretelle pour sous-vêtements ou vêtement de sport, mettant en œuvre un textile selon l'une des revendications 1 à 6, et dans lequel l'allongement maximum de ladite bretelle est d'environ 90 % par rapport à sa longueur initiale, pour une force de rappel à 30 % d'allongement voisine de 400 cN/cm.

8. Ceinture de short ou de sous-vêtement, notamment pour l'utilisation sportive, mettant en œuvre un textile selon l'une des revendications 1 à 6, et dans lequel l'allongement maximum de ladite ceinture est d'environ 120 à 150 % de la longueur initiale du tissu constitutif de ladite ceinture, pour une force de rappel à 30 % d'allongement comprise entre 200 et 300 cN/cm.

## Patentansprüche

1. Textilgewebe mit kontrollierter Elastizität zur Herstellung von Unterbekleidungs- Kleidungs-, Orthesen- oder Sitzelementen, das zumindest in der Hauptbeanspruchungsrichtung dehnbare Fäden mit elastischen Eigenschaften enthält, ***dadurch gekennzeichnet, dass*** diese dehnbaren Fäden (A) in einer gleichen Richtung mit stärker dehnbaren Fäden (A1) kombiniert sind, deren Dehnungseigenschaften größer sind als die der dehnbaren Fäden (A), und ***dadurch, dass*** die Rückstellkraft der Fäden mit geringerer Dehnbarkeit (A) zwischen 25 und 50 % derjenigen liegt, die von den Fäden mit starker Dehnfähigkeit (A1) ausgeübt wird.

2. Textilgewebe mit kontrollierter Elastizität zur Herstellung von Unterbekleidungs- Kleidungs-, Orthesen- oder Sitzelementen, nach Anspruch 1, ***dadurch gekennzeichnet, dass*** die Dehnfähigkeit der Fäden mit geringerer Dehnbarkeit (A) ungefähr 50 % derjenigen der stark dehnbaren Fäden (A1) beträgt.

3. Textilgewebe mit kontrollierter Elastizität zur Herstellung von Unterbekleidungs- Kleidungs-, Orthesen- oder Sitzelementen, nach einem der Ansprüche 1 und 2, ***dadurch gekennzeichnet, dass*** der jeweilige Anteil der stark dehnbaren Fäden (A1) und der Fäden mit geringerer Dehnbarkeit (A) ungefähr 50-50 beträgt.

4. Textilgewebe mit kontrollierter Elastizität zur Herstellung von Unterbekleidungs- Kleidungs-, Orthesen- oder Sitzelementen, nach einem der Ansprüche 1 bis 3, ***dadurch gekennzeichnet, dass*** es sich bei den in das Textilgewebe integrierten Fäden mit elastischen Eigenschaften (A, A1) um umsponnene Fäden handelt, deren Kern vorteilhafterweise aus Elasthan, Polyurethan, Silikon oder Elastodien besteht und deren Umhüllung vorteilhafterweise aus Polyamid, Polyester oder anderen synthetischen Fäden oder Fasern besteht.

5. Textilgewebe mit kontrollierter Elastizität zur Herstellung von Unterbekleidungs- Kleidungs-, Orthesen- oder Sitzelementen, nach einem der Ansprüche 1 bis 4, ***dadurch gekennzeichnet, dass*** die dehnbaren Fäden mit elastischen Eigenschaften (A, A1) in einer Struktur integriert sind, deren Bindung eine Welligkeit aufweist, die Welligkeit wird so gewählt, dass sie immer höher ist als die Dehnungsfähigkeit der elastischen Fäden (A1) mit der höchsten Dehnungsfähigkeit.

6. Textilgewebe mit kontrollierter Elastizität zur Herstellung von Unterbekleidungs- Kleidungs-, Orthesen- oder Sitzelementen, nach einem der Ansprüche 1 bis 5, ***dadurch gekennzeichnet, dass*** es sich bei diesem Textil um ein Gewebe, ein Gestrick oder ein Geflecht handelt.

7. Träger für Unterbekleidung oder Sportbekleidung, bei dem ein Textilgewebe nach einem der Ansprüche 1 bis 6 eingesetzt wird, und bei dem die maximale Dehnung dieses Trägers ungefähr 90 % bezogen auf seine ursprüngliche Länge beträgt, mit einer Rückstellkraft von 30 % Dehnung in der Nähe von 400 cN/cm.

8. Short- oder Unterbekleidungsbund zur Verwendung im Sport, bei dem ein Textilgewebe nach einem der Ansprüche 1 bis 6 eingesetzt wird, und bei dem die maximale Dehnung dieses Bundes ungefähr 120 à 150 %, bezogen auf die ursprüngliche Länge des Stoffes, aus dem der Bund besteht, beträgt, mit einer Rückstellkraft von 30 % Dehnung zwischen 200 und 300 cN/cm.

## Claims

1. A textile for the forming of elements of underwear, of garments, of orthoses, or of seat elements having a controlled elasticity, integrating, at least in the direction of the main effort, stretch yarns having an elastic characteristic, ***characterized* in that** said stretch yarns (A) are associated along a same direction with more highly stretchable yarns (A1), having greater stretching characteristics than those of the stretch yarns (A), and **in that** the return force exerted by the low stretch yarns (A) is in the range from 25 to 50% of that exerted by the high stretch yarns (A1).

2. The textile for the forming of elements of underwear, of garments, of orthoses, or of seat elements having a controlled elasticity of claim 1, ***characterized* in that** the stretching capacity of the low stretch yarns (A) is close to 50% of that of the high stretch yarns (A1).

3. The textile for the forming of elements of underwear, of garments, of orthoses, or of seat elements having a controlled elasticity of any of claims 1 and 2, ***characterized* in that** the respective proportion of high stretch yarns (A1) and of low stretch yarns (A) is close to 50-50 .

4. The textile for the forming of elements of underwear, of garments, of orthoses, or of seat elements having a controlled elasticity of any of claims 1 to 3, ***characterized* in that** the yarns with an elastic characteristic (A, A1) integrated in the textile are covered yarns having their core advantageously made of elastane, of polyurethane, of silicone, or of elastodiene, and having their cover advantage made of polyamide, of polyester, or other synthetic yarns or fibers.

5. The textile for the forming of elements of underwear, of garments, of orthoses, or of seat elements having a controlled elasticity of any of claims 1 to 4, ***characterized* in that** the yarns with an elastic characteristic (A, A1) are integrated in a structure having a weave exhibiting a shrinkage, the shrinkage being selected to always be greater than the stretching capacity of the elastic yarns (A1) having the greatest stretching capacity.

6. The textile for the forming of elements of underwear, of garments, of orthoses, or of seat elements having a controlled elasticity of any of claims 1 to 5, ***characterized* in that** said textile is a woven, knitted, or braided fabric.

7. A shoulder strap for underwear or sportswear, implementing the textile of any of claims 1 to 6, and wherein the maximum stretching of said strap is approximately 90% with respect to its initial length, for a return force for a 30% stretching close to 400 cN/cm.

8. A shorts or underwear waistband, particularly for a use in sports, implementing the textile of any of claims 1 to 6, and wherein the maximum stretching of said waistband is from approximately 120 to 150% of the initial length of the fabric forming said waistband, for a return force for a 30% stretching in the range from 220 to 300 cN/cm.
